# EUROPÄISCHE PATENTSCHRIFT

(11) **EP 0 029 494 B1**
(45) Veröffentlichungstag und Bekanntmachung des Hinweises auf die Patenterteilung: **20.03.1985**
(21) Anmeldenummer: 80105677.1
(22) Anmeldetag: 22.09.1980
(51) Int. Cl.: C23F 13/00

(54) **Gegen Innenkorrosion geschützter Behälter**
Vessel protected against internal corrosion
Récipient protégé contre la corrosion interne

(30) Priorität: 21.11.1979 DE 2946901
(43) Veröffentlichungstag der Anmeldung: 03.06.1981
(73) Patentinhaber: Guldager Electrolyse GmbH & Co KG, D-4660 Gelsenkirchen-Buer (DE)
(72) Erfinder: Heinzelmann, Ulrich, Dipl.-chem., D-4370 Marl (DE); Ehlert, Hans, D-4660 Gelsenkirchen-Buer (DE)
(74) Vertreter: Kluge, Heinz (DE)

## Beschreibung

Die Erfindung bezieht sich auf einen gegen Innenkorrosion mit Hilfe von fremdstromgespeisten Anoden geschützten Behälter.

In Industrie, Gewerbe und Haushalt ist eine Vielzahl von Einrichtungen dem Korrosionsangriff durch wässrige Elektrolyte ausgesetzt. Die laufende Beseitigung der dadurch verursachten Schäden ist oft mit erheblichen Kosten verbunden. Aufgabe der Korrosionsschutztechnik ist es, derartige Schäden von vornherein auszuschliessen oder auf ein technisch und wirtschaftlich vertretbares Mindestmass zu beschränken.

Die elektrochemische Korrosion von Metallen und die zu ihrer Verhinderung angewendeten Schutzmassnahmen spielen sich an der Grenzfläche zwischen der festen Phase eines Metalls und der flüssigen Phase eines Elektrolyten ab. Fliesst ein Strom sowohl durch einen metallischen als auch einen elektrolytischen Leiter, so müssen an der Phasengrenze Metall/Elektrolyt freie Elektronen entstehen oder verbraucht werden. Da die Abgabe von Elektronen eine Oxydation, die Aufnahme eine Reduktion bedeutet, ist der Übergang eines Stromes über die Phasengrenze immer mit einer chemischen Reaktion verbunden. Dieser Vorgang wird als Elektrolyse bezeichnet, wenn die Reaktionen durche eine von aussen angelegte Spannung hervorgerufen werden. Verlaufen sie an räumlich getrennten Elektroden (aufgrund einer inneren EMK) freiwillig, so spricht man von einem galvanischen Element. Treten sie an einer Metalloberfläche gleichzeitig auf, so handelt es sich um Korrosion.

Die Metalle haben das Bestreben, in Lösung zu gehen. Aus dem Atomgitter der Metalle diffundieren positiv geladene lonen, während die negativ geladenen Elektronen im Gitterverband bleiben. Das Metall lädt sich negativ auf. Hierdurch kommt es zu einer Potentialdifferenz gegenüber dem Elektrolyten. Das Metall geht an den unedleren Metallflächen (Anoden) in Lösung; der angreifende Elektrolyt nimmt an den edleren Metallflächen (Kathoden) Elektronen auf.

Die anodischen und kathodischen Teilreaktionen können in einer gleichen Zone der Metalloberfläche ablaufen.

Im praktischen Korrosionsgeschehen ist es jedoch häufiger, dass anodische und kathodische Bezirke geometrisch getrennt auf der Metalloberfläche verteilt sind. Es bilden sich Lokal- oder Korrosionselemente mit entsprechenden Lokalanoden, die gegenüber dem Elektrolyten ein unterschiedliches Potential aufweisen. Hierdurch kommt es zu einem Materialabtrag auf der unedleren Elektrode.

Beim passiven Korrosionsschutz trennt man durch Beschichtung die zu schützende Oberfläche von dem angreifenden Elektrolyten, beim aktiven Korrosionsschutz greift man direkt in die Korrosionsvorgänge ein. Als passiver Korrosionsschutz werden Überzüge aller Art eingesetzt: Anstrich-und Kunststoffüberzüge mit Schichtdicken von einigen 11m bis zu einigen Millimetern, metallische Überzüge, Glasemail, Zementmörtel und dergl.. Aktiver Korrosionsschutz erfolgt in der Hauptsache auf chemischem oder physikalischem Weg durch Zugabe von Korrosionsinhibitoren oder auf elektrochemischem Weg durch anodischen oder kathodischen Schutz, wobei bei letztgenanntem zwischen Schutzverfahren mit galvanischen (Opfer-) Anoden und solchen mit Fremdstrom zu unterscheiden ist.

Zum Innenschutz von Behältern hat sich seit einer Reihe von Jahren der kathodische Schutz mit fremdstromgespeisten, in den Behälter isoliert eingebauten Elektroden bewährt. Die Elektroden werden mit dem Pluspol einer Gleichstromquelle, der Behälter mit deren Minuspol verbunden. Durch die äussere Stromzufuhr werden die bei den kathodischen Teilreaktionen verbrauchten Elektronen ergänzt, wodurch die anodischen Teilreaktionen, d.h. die Metallauflösung der Behälterwandungen und -einbauten, verringert werden. Die Korrosion wird dann praktisch vollständig unterdrückt, wenn der von der Fremdstromquelle über die in den Behälter eingebaute (anodisch geschaltete) Elektrode in die Behälterwandungen bzw. Einbauten fliessende Strom seiner Grösse nach mindestens der kathodischen Teilstromstärke entspricht. Diese Stromstärke wird daher als Mindestbetriebsstromstärke des kathodischen Korrosionsschutzes Iₖ bezeichnet. In der Praxis des kathodischen Korrosionsschutzes wird weniger der absolute Wert der Mindestbetriebsstromstärke lₖ, vielmehr die sogenannte Mindestbetriebsstromdichte der Kathodisierung iₖ als Betriebsgrösse verwendet, welche den Quotienten aus Iₖ, gemessen in mA, und der Behälteroberfläche F einschliesslich seiner Einbauten, gemessen in m², darstellt.

Die Grösse iₖ ist von einer ganzen Reihe von Variablen abhängig, beispielsweise von der Konzentration an gelöstem Sauerstoff, der Konzentration an eventuell enthaltenen Oxydationsmitteln, der elektrolytischen Leitfähigkeit, der Temperatur, dem pH-Wert, der Strömungsgeschwindigkeit und dergl. Sie weist dementsprechend ein beträchtliches Spektrum auf, besitzt jedoch für einen ganz bestimmten Fall auch einen ganz bestimmten Wert. Dieser lässt sich labormässig bestimmen und in der Praxis durch Untersuchung des geöffneten Behälters in gewissen Zeitabständen mit beliebiger Genauigkeit ermitteln.

Der deutschen Patentschrift 2144514 lassen sich bereits Anweisungen zur Verteilung des Anodenmaterials innerhalb des Behälters entnehmen. Auch sind dort bereits Angaben über die mittleren Abstände zwischen den Anoden und der Behälterwand in Abhängigkeit von den elektrolytischen Leitfähigkeiten der Wässer enthalten.

Aufgabe der vorliegenden Erfindung ist es, in Behältern, welche durch fremdstromgespeiste Elektroden kathodisch geschützt sind, bei optimaler Stromverteilung eine geringste Anzahl von Anoden zu verwenden.

Die erfindungsgemässe Lösung dieser Aufgabe besteht darin, dass zwischen einer ersten Strecke a, die der Senkrechten von der Anode zur Behälterwand entspricht, und einer zweiten Strecke b, gemessen zwischen Anode und jedem Behälterpunkt, der zu zwei benachbarten Anoden gleich grosse, geradlinige Abstände aufweist, die Beziehung 1,15a ≤ b ≤ 1,5a besteht.

Vorzugsweise besteht zwischen der ersten Strecke a und der zweiten Strecke b die Beziehung 1,15a < b < 1,3a. Besonders bevorzugt: b = 1,2a.

Mit der erfindungsgemässen Anodenanordnung bzw. -konfiguration ist eine optimale Schutzstromverteilung bei einer minimalen Anzahl von Anoden gewährleistet, und zwar sowohl bei Behältern mit kreisrundem oder ovalem Querschnitt als auch bei Behältern mit Rechteckquerschnitt. Diese optimale Stromverteilung ist insbesondere bei Systemen mit fremdstromgespeisten Inertanoden von grosser Bedeutung, da Inertanoden, besonders platinierte Titan-, Niob- und Tantalanoden, nur mit bestimmten, maximalen Gleichspannungen beaufschlagt werden dürfen. So beträgt die für platinierte Titananoden zulässige Betriebsspannung maximal 12 Volt. Darüber hinausgehende Spannungen führen wegen Überschreitung des Durchbruchpotentials zur raschen Zerstörung des Elektrodenmaterials (vlg. Zeitschrift «Galvanotechnik», 59(1968), Nr. 8, S. 659-666, insbes. S. 660).

Bei Behältern, die mit wässrigen Elektrolyten gefüllt sind, deren elektrolytische Leitfähigkeit unter 150 pS/cm liegt, darf der Abstand der Anoden von dem genannten Behälterpunkt bis zu 50% grösser sein als der senkrechte Abstand der Anoden von der Behälterwand. Bei Behältern mit Flüssigkeiten, deren elektrolytische Leitfähigkeit grösser oder gleich 150 pS/cm beträgt, haben eingehende praktische und theoretische Untersuchungen ergeben, dass dieser Abstand zwischen 15 und 30%, vorzugsweise 20%, grösser sein sollte als der senkrechte Abstand der Anode von der Behälterwand.

Grundsätzlich sollten jedoch senkrechte Anodenabstände von der Behälterwandung von 700 mm bei Leitfähigkeiten grösser oder gleich 150 pS/cm und 400 mm bei kleineren Leitfähigkeiten nicht überschritten werden.

Bei Behältern mit einer Gesamthöhe von 8 m und mehr und entsprechenden Anodenlängen führt der Spannungsabfall innerhalb der Anoden, insbesondere bei platinierten Titananoden, zu einer ungleichmässigen Stromverteilung. Da aus den oben angeführten Gründen einer Steigerung der Betriebsspannung Grenzen gesetzt sind, werden gemäss einer Weiterbildung des Erfindungsgegenstandes in Anodenlängsrichtungen mehrere Stromzuführungen zu den Anoden vorgesehen. Zu diesem Zweck sind in der oberen und unteren Kümpelung entsprechend ausgebildete Stromdurchführungen vorgesehen. Gleichzeitig sind an der Behälterwand befestigte Mittel zum Halten und/oder Verspannen der Anodenstäbe bzw. -drähte vorgesehen.

Zur Vermeidung einer übermässigen Stromabsaugung an den Stromdurchführungen sind die Anoden in einem Bereich von 200-300 mm, gemessen ab Stromdurchführung, mit einer hochohmigen Schicht versehen. Bei Verwendung platinierter Titananoden sind diese Bereiche nicht platiniert.

Bei Behältern, die neben dem wässrigen Elektrolyten weitere, gegenüber dem Elektrolyten besserleitende Stoffe oder Materialien enthalten, insbesondere bei Filterbehältern mit Kiesschichten unterschiedlicher Körnung und einer oder mehreren Aktivkohleschichten, hat man sich in der Vergangenheit darauf beschränkt, lediglich passive Korrosionsschutzmassnahmen durchzuführen oder, falls es die betrieblichen Verhältnisse zuliessen, dem wässrigen Elektrolyten Korrosionsinhibitoren beizufügen. So wurden die Behälter entweder aus einem korrosionsbeständigen Material, z. B. Edelstahl, Beton, gefertigt, oder es wurden die Behälterinnenflächen mit Kunststoff-Schutzüberzügen versehen. Die Vorgehensweisen haben sich jedoch als wenig wirtschaftlich und z.T. unwirksam erwiesen: Hohe Investitionskosten bei Edelstahlbehältern; periodische Entleerung der Behälter und Erneuerung der Kunststoff-Schutzüberzüge, die infolge Wasserdampfdiffusion Fehlstellen aufweisen und ihrerseits zu Lochfrass in den Behälterwandungen führen. Durch die erfindungsgemässe Anodenkonfiguration bzw. -anordnung in Verbindung mit Anoden, die Kängsabschnitte unterschiedlicher elektrischer Oberflächen leitfähigkeit aufweisen, wobei der elektrische Oberflächenwiderstand eines Längsabschnitts umso höher ist, je grösser die elektrische Leitfähigkeit des diesem Anodenlängsabschnitt zugeordneten Behäterinhalts ist, lassen sich erstmals auch Behälter der angegebenen Art nach dem Fremdstromverfahren kathodisch schützen.

Bei Behältern mit einem Innendurchmesser kleiner oder gleich 1000 mm kommt man nach EP-A-00 105 676.3 (Veröffentlichungsnummer 0 029 493) mit einer einzigen, sich im wesentlichen über die gesamte Behälterhöhe bzw. -länge erstreckenden zentralen Anode aus. Nach der Erfindung hat der Behälter vorzugsweise einen innendurchmesser grösser als 1000 mm und erstrecken die im Behälter verteilten, untereinander elektrisch und gegebenenfalls mechanisch verbundenen Anoden sich im wesentlichen über die gesamte Behälterhöhe bzw. -länge.

Gemäss einer Weiterbildung des Erfindungsgegenstandes sind die Anodenlängsabschnitte unterschiedlicher elektrischer Oberflächenleitfähigkeit durch abschnittsweise Beschichtung von ansonsten gutleitenden Anoden mit Widerstandsmaterial und/oder lsoliermaterial gebildet. Eine andere Möglichkeit der Schaffung unterschiedlich elektrisch leitender Anodenabschnitte besteht darin, das Anodengrundmaterial z.B. durch chemische und/oder elektrochemische Behandlung abschnittsweise mit elektrisch gutleitenden Belägen oder Schichten zu versehen. Dies führt insbesondere bei Titananoden zu äusserst günstigen technischen und wirtschaftlichen Ergebnissen, wenn gemäss einer bevorzugten Ausgestaltung der Erfindung das Anodengrundmaterial Titan abschnittsweise mit einer 2,5 bis 10 11m dicken Platinschicht überzogen wird. Die von der Platinierung ausgesparten Anodenabschnitte überziehen sich unmittelbar nach dem Inbetriebsetzen der Anoden mit einem dünnen Oxydfilm mit vergleichsweise hohem Oberflächenwiderstand. Bei Filterbehältern mit Aktivkohleschichten, deren Leitfähigkeit diejenige des übrigen Behälterin-' halts bei weitem übertrifft, wird somit ein Stromaustritt aus den passiven Abschnitten der Anoden zuverlässig unterbunden.

Es hat sich ferner als besonders vorteilhaft erwiesen, bei Filterbehältern mit Aktivkohleschichten die diesen Schichten zugeordneten Anodenlängsabschnitte 100 bis 200 mm länger auszuführen als die Schichtdicke der Aktivkohle, wobei die Anodenlängsabschnitte die Aktivkohleschicht beidseitig überragen. Dieses beidseitige Überstehen der Anodenlängsabschnitte gewährleistet einen einwandreien Betrieb auch während und nach den erforderlichen Rückspülungen der Filter, bei denen das Filtermaterial mehr oder weniger stark aufgewirbelt wird. Insbesondere beim Einsatz von platinierten Titananoden mit platinfreien, mit Titanoxyd bedeckten Anodenlängsabschnitten konnten keine Beschädigungen der platinierten und nicht platinierten Anoden während oder nach Rückspülungen festgestellt werden. Es hat sich darüber hinaus gezeigt, dass derartige Anoden ohne Schaden zu nehmen nachträglich in bereits mit Filterschichten (Kies/Aktivkohle) beschickte Behälter eingerammt werden können. Hierbei können die Enden der Anoden pfahlförmig angespitzt werden.

Die Erfindung wird nachstehend anhand der Zeichnung, in der Ausführungsbeispiele des Erfindungsgegenstandes vereinfacht wiedergegeben sind, näher erläutert.

In der Zeichnung zeigt
Fig. 1 einen Horizontalschnitt durch einen Behälter mit rechteckförmigem Querschnitt,
Fig. 2 einen Horizontalschnitt durch einen Behälter mit kreisrundem Querschnitt,
Fig. 3 einen Längsschnitt durch einen stehenden Behälter
Fig. 4 eine beispielsweise Ausführungsform einer Halte- und/oder Verspanneinrichtung für Drahtanoden
Fig. 5 eine beispielsweise Ausführungsform einer Haltevorrichtung für Stabanoden
Fig. 6 einen Längsschnitt durch einen Tragbolzen einer Stromdurchführung
Fig. 7 einen Längsschnitt durch einen kathodisch geschützten Filterbehälter
Fig. 8 einen Längsschnitt durch eine platinierte Titananode.

In Fig. 1 sind in einen Behälter B mit rechteckförmigem Querschnitt eine Vielzahl von über den Umfang gleichmässig verteilter stab- und drahtförmiger platinierter Titananoden A von den Behälterwandungen isoliert eingebaut. Sämtliche Anoden sind an eine (nicht dargestellte) Gleichstromquelle angeschlossen. Der senkrechte Abstand der Anoden A von der Behälterwand ist mit a bezeichnet. Mit P sind Behälterpunkte bezeichnet, die von den beiden unmittelbar benachbarten Anoden A gleich grosse Abstände b aufweisen. Zur Erzielung einer optimalen Stromverteilung für den kathodischen Schutz der Behälterwandungen bei minimaler Anzahl von Anoden gilt zwischen den beiden Strecken a und b folgende Beziehung:

Aus diesen beiden Ungleichungen ergeben sich Anodenabstände d zwischen 1,14 a und 2,24 a.

Bei Behältern mit kreisrundem Querschnitt, wie sie in Fig. 2 schematisch dargestellt sind und wo gleiche Teile mit denselben Bezugszeichen versehen sind, gilt zwischen dem Abstand a der Anoden von der Behälterwand und dem Abstand b der Behälterpunkte P von den jeweils benachbarten Anoden A dieselbe Beziehung. Auch hier lassen sich die entsprechenden Anodenabstände d bestimmen, was am einfachsten auf zeichnerisch/ geometrischem Weg erfolgen kann.

Bei Flüssigkeiten mit elektrolytischen Leitfähigkeiten kleiner als 150 pS/cm kann der vorstehend definierte Bereich 1,15 a < b < 1,5 a voll ausgeschöpft werden. Weisen die im Behälter befindlichen Flüssigkeiten elektrolytische Leitfähigkeiten grösser oder gleich 150 uS/cm auf, so sollte die Strecke b zwischen 15 und 30%, vorzugsweise 20% länger sein als der Anodenabstand a. Generell - und das gilt für alle Behälterarten und Leitfähigkeiten - sollte der Abstand zwischen Anode und Behälterwand 700 mm nicht übersteigen.

Bei dem in Fig. 3 dargestellten stehenden Behälter sind drahtförmige, platinierte Titananoden A mit einer Anodenkonfiguration gemäss Fig. 2 eingebaut. Zusätzliche Anoden A' am oberen und unteren Behälterende dienen dem kathodischen Schutz der oberen und unteren Kümpelung C₁ bzw. C₂. Bei Behälterhöhen grösser als 8 m und dementsprechenden Anodenlängen (> 7500 mm) kann bei konventionellem Anodenaufbau (Kern aus Tigan bzw. Niob oder Tantal, 2,5 bis 10 µm dicke Platinbeschichtung) der Spannungsabfall in Anodenlängsrichtung derart grosse Werte annehmen, dass in dem der Anodenanspeiseseite abgewandten Behälterteil das erforderliche Anodenpotential für einen vollständigen kathodischen Schutz nicht mehr ausreicht. Bei derartigen Behältern wird der Schutzstrom den Anoden an einer Mehrzahl von räumlich getrennten Stellen zugeführt. Dies ist in Fig. 3 schematisch dargestellt. In der oberen und unteren Kümpelung des Behälters sind Stromdurchführungen D vorgesehen, die sämtlich parallelgeschaltet und mit dem Pluspol der Gleichstromquelle G verbunden sind. Der Minuspol der Gleichstromquelle G ist mit dem Behälter B verbunden. Die Anoden A sind im mittigen Bereich des Behälters unterteilt und dort mit einer kombinierten Halte- und Verspannvorrichtung V gehalten bzw. verspannt. Wie aus Fig. 3 bzw. 4 hervorgeht, ist in der Höhe der Trennungsstelle ein radial nach innen weisendes Trageisen T an der Behälterwand B befestigt. Am freien Ende des Trageisens T ist eine Muffe M befestigt. In die Muffe M ist ein Kunststoffstopfen St eingesetzt. Dieser weist eine durchgehende, in Anodenlängsrichtung verlaufende Gewindebohrung auf. Bei Verwendung von Anoden in Drahtform ist, wie Fig. 4 zeigt, in diese Gewindebohrung ein mit abgesetztem Gewinde versehener Titan-Spannbolzen Sp eingeschraubt, der an seinem freien Ende mit einer horizontalachsigen Bohrung versehen ist. Die Länge des Aussengewindes ist kleiner als die halbe Muffen- bzw. Stopfenlänge. Bei beidseitig eingeschraubten Anoden besteht somit keine elektrische Verbindung zwischen den Anodenteilen. Im Zuge der Montage der Anoden wird das zuvor rechtwinklig abgebogene Anodenende in die genannte Bohrung eingesetzt und mit einer Madenschraube Ms gesichert.

Zwischen den Stromdurchführungen D und den vorbeschriebenen Halte- und Verspannvorrichtungen V sind ferner eine oder mehrere Anodendistanzierungselemente V' angeordnet. Diese bestehen aus ebenfalls an den Behälterwandungen befestigten Trageisen T' (Fig. 3), deren freie Enden mit einer Isolierhülse I versehen sind, durch deren in Anodenlängsrichtung verlaufende Bohrung die Drahtanoden A gezogen sind.

Bei Stabanoden unterscheidet sich die in Behältermitte angeordnete Haltevorrichtung von der oben beschriebenen im wesentlichen durch die Ausbildung des Titanspannbolzens. Wie aus Fig. 5 hervorgeht, weist der Spannbolzen Sp' am muffenseitigen Ende ein Aussengewinde auf, während das andere Ende mit einer Sacklochgewindebohrung versehen ist. In diese Gewindebohrung werden mit Aussengewinde versehene Anoden eingeschraubt und durch eine radial wirkende Madenschraube Ms gesichert. Auch beim Einbau von Stabanoden können zusätzliche Distanzierungselemente für die Anoden zwischen den Stromdurchführungen D und Haltevorrichtungen verwendet werden, die im wesentlichen aus einem Trageisen und Isolierhülse zur Aufnahme der Anode bestehen.

Die Stromdurchführungen D sind ähnlich aufgebaut, wie sie in Fig. 2 des deutschen Gebrauchsmusters 1998 364 beschrieben und dargestellt sind. Der dort mit der Bezugsziffer 2 bezeichnete Tragbolzen wird jedoch ersetzt durch einen Titantragbolzen gemäss der vorliegenden Fig.6. Der Bolzen Bt ist im mittleren Abschnitt mti einem Bund Bb versehen. Der zum Behälterinnern weisende linke Bolzenteil trägt ein Aussengewinde, auf das eine mit einem Innengewinde versehene Porzellankappe Bk aufgeschraubt ist. Die Prozellankappe weist eine axial verlaufende Bohrung auf, deren Durchmesser geringfügig grösser ist als der Aussendurchmesser der Titanspannbolzen Sp und Sp' gemäss Fig. 4 bzw. 5. In einer am besagten Bolzenende eingebrachten Sacklochgewindebohrung werden bei Drahtanoden Titanspannbolzen Sp gemäss Fig. 4 eingeschraubt, an denen die Draht- bzw. Stabanoden ihrerseits befestigt werden. Stabanoden können direkt in die Sacklochgewindebohrung eingeschraubt werden. Mit Hilfe des anderen Bolzenteils, das teilweise mit einem Aussengewinde versehen ist, wird die Stromdurchführung an der Behälterwand bzw. der Kümpelung isoliert befestigt, wie es im vorgenannten Gebrauchsmuster beschrieben ist. In Abweichung zu dieser bekannten Stromdurchführung erfolgt jedoch der Kabelanschluss mit Hilfe einer Gewindesacklochbohrung am nach aussen weisenden Bolzenende, das zusätzlich mit einer Abflachung Bf zum Gegenhalten versehen ist.

Die Halte- bzw. Verspannvorrichtungen für Draht- und Stabanoden und die zugehörigen Stromdurchführungen sind einfach im Aufbau und werden den Gegebenheiten bei Einbau der kathodischen Schutzanlage am Herstellungs- oder Montageort in optimaler Weise gerecht.

In Fig. 7 ist ein Ausführungsbeispiel eines mit Hilfe von fremdstromgespeisten Anoden kathodisch geschützten Filterbehälters vereinfacht dargestellt. Aus Gründen der Übersichtlichkeit ist im Filterbehälter nur eine einzige, zentral angeordnete platinierte Titananode A vorgesehen. Im Zusammenhang mit der vorliegenden Erfindung sind jedoch Anodenkonfigurationen gemäss Fig. 1 oder Fig. 2 vorzusehen.

Im Filterbehälter B liegen auf einem Düsenboden R Filterkiesschichten S" S₂ unterschiedlicher Körnung. Über der Schicht S₂ ist eine Aktivkohleschicht S₃ angeordnet. Die zu filtrierende Flüssigkeit wird am Stutzen W, in der oberen Kümpelung C, zu- und am Stutzen W₂ in der unteren Kümpelung C₂ abgeführt. Die zentral angeordnete Anode A ist mittels Halterungen H von den Behälterwandungen isoliert befestigt. Ihre Stromzufuhr erfolgt am oberen Ende, was durch den dort eingezeichneten Pfeillk symbolisiert ist. Die Anode A besteht, wie aus Fig. 8 hervorgeht, aus einem Titankern K, der in Längsabschnitten E, G mit einer 2,5 bis 10 pm dicken Platinbeschichtung P versehen ist. In einem Längsabschnitt F, nämlich dort, wo die Anode im eingebauten Zustand die Aktivkohleschicht S₃ durchdringt, ist die Platinierung ausgespart. Im eingebauten Zustand und praktisch unmittelbar nach Inbetriebsetzung des kathodischen Schutzes bildet sich im Längsabschnitt F eine gegen chemische und physikalische Angriffe stabile Titanoxydschicht Q aus, deren Oberflächenwiderstand den Stromaustritt in diesem Bereich praktisch gänzlich verwehrt. Bei üblichen Schichtdikken der Aktivkohle von ca. 200 mm ist es vorteilhaft, die Länge des von der Platinierung ausgesparten Bereichs der Anode um 100 bis 200 mm länger zu gestalten als die Dicke der Aktivkohleschicht.

Die Anode A ist z. B. am unteren Ende pfahlförmig angespitzt. Auf diese Weise lässt sie sich ohne besonderen Aufwand in bereits mit Filtermaterial beschickte Filterbehälter einrammen.

Wie bereits weiter oben ausgeführt, sind bei Filterbehältern mit Gesamthöhen über 8 m getrennte Stromzuführungen, wie sie im Zusammenhang mit Fig. 3 erläutert worden sind, erforderlich.

Bei Filterbehältern mit mehreren Aktivkohleschichten sind selbstverständlich an den entsprechenden Orten der Anoden die vorbeschriebenen Platinierungen wegzulassen.

Abschliessend sei noch auf die europäische Patentanmeldung EP-A-80 105 676.3 veröffentlichungsnummer 0 029 493) mit gleichem Prioritätstag hingewiesen. Während im vorliegenden Fall die Hauptaufgabe darin besteht, in Behältern, welche durch fremdstromgespeiste Elektroden kathodisch geschützt sind, eine optimale Stromverteilung mit einer minimalen Anodenzahl zu erreichen, ist es Hauptaufgabe der vorgenannten Anmeldung, einen gegen Korrosion geschützten Behälter mit unterschiedlichen Leitfähigkeitsschichten des Behälterinhalts durch fremdstromgespeiste Elektroden zu schützen.

## Patentansprüche

1. Gegen Innenkorrosion mit Hilfe von fremdstromgespeisten Anoden geschützter Behälter, dadurch gekennzeichnet, dass zwischen einer ersten Strecke a, die der Senkrechten von der Anode (A) zur Behälterwand (B) entspricht, und einer zweiten Strecke b, gemessen zwischen Anode (A) und jedem Behälterpunkt (P), der zu zwei benachbarten Anoden (A) gleich grosse, geradlinige Abstände aufweist, die Beziehung 1,15 a < b < 1,5 a besteht.

2. Behälter nach Anspruch 1, dadurch gekennzeichnet, dass er mit Flüssigkeiten gefüllt ist, deren elektrolytische Leitfähigkeit unter 150 uS/cm liegt.

3. Behälter nach Anspruch 1, dadurch gekennzeichnet, dass zwischen der ersten Strecke a und der zweiten Strecke b die Beziehung 1,15 a < b ≤ 1,3 a vorzugsweise b = 1,2. a, besteht.

4. Behälter nach Anspruch 1 und 3, dadurch gekennzeichnet, dass er mit Flüssigkeiten gefüllt ist, deren elektrolytische Leitfähigkeit gleich oder grösser ist als 150 pS/cm.

5. Behälter nach den Ansprüchen 1 bis 4, dadurch gekennzeichnet, dass die erste Strecke a bei Leitfähigkeiten grösser oder gleich 150 pS/cm maximal 700 mm, sonst maximal 400 mm beträgt.

6. Behälter nach Anspruch 1, dadurch gekennzeichnet, dass die Stromzufuhr zu den Anoden (A) mit Hilfe von in der Behälterwand (B) oder den Kümpelungen (Cᵢ, C₂) eingebauter Stromdurchführungen (D) erfolgt, wobei die Anoden (A) in einem Bereich von 200 bis 300 mm, gemessen ab Stromdurchführung (D), mit einer hochohmigen Schicht überzogen sind.

7. Behälter nach Anspruch 6, dadurch gekennzeichnet, dass bei Verwendung von platinierten Titananoden in dem genannten Bereich die Anoden (A) frei von Platinierung sind.

8. Behälter nach einem oder mehreren der vorangegangenen Ansprüche 1 bis 7, dadurch gekennzeichnet, dass mindestens an einem Behälterende eine Stromdurchführung (D) vorgesehen ist.

9. Behälter nach Anspruch 8, dadurch gekennzeichnet, dass die Stromdurchführung einen in der Behälterwand oder Behälterkümpelung isoliert befestigten, vorzugsweise aus Titan bestehenden Tragbolzen (Bt) umfasst, an dessem nach dem Behälterinneren weisenden Ende bei Drahtanoden ein ebenfalls vorzugsweise aus Titan bestehender Spannbolzen (Sp) befestigt ist, an dem seinerseits die Anoden (A) angebracht sind, während Stabanoden direkt im Tragbolzen befestigt sind.

10. Behälter nach einem oder mehreren der vorangegangenen Ansprüche 1 bis 9, dadurch gekennzeichnet, dass die Anoden (A) zusätzlich durch Halte- und/oder Verspannvorrichtungen (V) und/oder Anodendistanzierungselemente (V') im Behälter (B) gehalten sind.

11. Behälter nach Anspruch 10, dadurch gekennzeichnet, dass die Halte- und/oder Verspannvorrichtung einen an der Behälterwand befestigten Tragarm (T) umfasst, an dessem freien Ende ein vorzugsweise aus Titan bestehender Spannbolzen (Sp) isoliert befestigt ist, an dem seinerseits die Anode (A) angebracht ist.

12. Behälter nach Anspruch 11, dadurch gekennzeichnet, dass das besagte Tragarmende eine Muffe (M) trägt, in die Bohrung der Muffe ein Stopfen (St) aus Isoliermaterial eingesetzt ist und der Stopfen mit einer in Anodenlängsrichtung verlaufenden Bohrung zur Aufnahme des Spannbolzens (Sp) versehen ist.

13. Behälter nach einem der Ansprüche 9 bis 12, dadurch gekennzeichnet, dass Mittel (Ms) zur Sicherung der Anode (A) am anodenseitigen Ende der Spannbolzen (Sp) vorgesehen sind.

14. Behälter nach Anspruch 10, dadurch gekennzeichnet, dass die Anodendistanzierungselemente (V') einen an der Behälterwand befestigten Tragarm (T') umfassen, dessen freies Ende eine Isolierhülse (I) trägt, durch deren in Anodenlängsrichtung verlaufende Bohrung die Anode (A) durchgeführt ist.

15. Behälter nach einem oder mehreren der vorangegangenen Ansprüche 8 bis 14, dadurch gekennzeichnet, dass bei Behältern, deren Anodenlängen 7500 mm überschreiten, in Längsrichtung der Anoden (A) mehrere Stromdurchführungen (D) vorgesehen sind.

16. Behälter nach Anspruch 15, dadurch gekennzeichnet, dass die Stromdurchführungen in den Behälterkümpelungen (C₁, C₂) angeordnet sind, die Anoden an den Halte- und/oder Verspannvorrichtungen (V) elektrisch voneinander isoliert sind und der Schutzstrom (Iₖ) den so gebildeten Teilanoden getrennt zugeführt wird.

17. Behälter nach Anspruch 16, dadurch gekennzeichnet, dass die Teilanoden bezüglich der Gleichstromquelle (G) elektrisch parallelgeschaltet sind.

18. Behälter nach einem oder mehreren der vorangegangenen Ansprüche 1 bis 17, dadurch gekennzeichnet, dass bei einem Behälter mit unterschiedlichen Leitfähigkeitsschichten des Behälterinhalts die Anoden (A) Längsabschnitte (E, F, G) unterschiedlicher Oberflächenleitfähigkeit aufweisen, wobei der elektrische Oberflächenwiderstand eines Längsabschnitts umso höher ist, je grösser die elektrische Leitfähigkeit des diesem Behälterabschnitt zugeordneten Behälterinhalts (S₁, S_{2,} S₃) ist.

19. Behälter nach Anspruch 18, dadurch gekennzeichnet, dass der Behälter einen Innendurchmesser grösser als 1000 mm hat und die Anoden (A) sich im wesentlichen über die gesamte Behälterhöhe bzw. Behälterlänge erstrecken.

20. Behälter nach einem der Ansprüche 18 bis 19, dadurch gekennzeichnet, dass die Anodenlängsabschnitte (E, F, G) unterschiedlicher elektrischer Oberflächenleitfähigkeit durch abschnittsweise Beschichtung von ansonsten gutleitenden Anoden (A) mit Widerstandsmaterial uhd/ oder Isoliermaterial gebildet sind.

21. Behälter nach einem der Ansprüche 18 bis 19, dadurch gekennzeichnet, dass die Anodenlängsabschnitte (E, F, G) unterschiedlicher elektrischer Oberflächenleitfähigkeit durch abschnittsweise chemische und/oder elektrochemische Behandlung der jeweiligen Anodenabschnitte gebildet sind.

22. Behälter nach Anspruch 21, dadurch gekennzeichnet, dass die Anoden (A) im wesentlichen aus Titan, Niob oder Tantal bestehen und abschnittsweise mit einer 2,5 bis 10 ₁1m dicken Platinschicht (Pt) versehen sind.

23. Behälter nach einem der vorangegangenen Ansprüche 18 bis 22, dadurch gekennzeichnet, dass bei einem Filterbehälter, der eine Aktivkohleschicht (S₃) enthält, der dieser Schicht zugeordnete Anodenlängsabschnitt (F) eine Schicht (Q) hohen elektrischen Oberflächenwiderstandes aufweist.

24. Behälter nach Anspruch 23, dadurch gekennzeichnet, dass der der Aktivkohleschicht (S₃) zugeordnete Anodenlängsabschnitt (F) um 100 bis 200 mm länger ist als die Schichtdicke der Aktivkohle und diese beidseitig überragt.

25. Behälter nach einem oder mehreren der vorangegangenen Ansprüche 18 bis 24, dadurch gekennzeichnet, dass bei Verwendung von Stabanoden diese pfahlförmig ausgebildet und von der Beschickungsseite des Behälters her in die Filterschichten (Sᵢ, S_{2'} S₃) eingerammt sind.

## Claims

1. Container, protected from internal corrosion with the aid of anodes, supplied by parasitic current, characterised in that between a first line a, which corresponds to the perpendicular from the anode (A) to the container wall (B), and a second line b, measured between the anode (A) and any point (P) on the container that is situated at equally large straight-line distances from two adjacent anodes (A), the relationship: holds good.

2. Container according to Claim 1, characterised in that it is filled with liquids, the electrolytic conductivity of which is less than 150 µS/cm.

3. Container according to Claim 1, characterised in that between the first line a and the second line b, the relationship: preferably b = 1.2 a, holds good.

4. Container according to Claims 1 and 3, characterised in that it is filled with liquids, the electrolytic conductivity of which is equal to, or greater than, 150 gS/cm.

5. Container according to Claims 1 to 4, characterised in that the first line a is 700 mm (maximum) at conductivities gearter than, or equal to, 150 µS/ cm and is otherwise 400 mm (maximum).

6. Container according to Claim 1, characterised in that current is supplied to the anodes (A) with the aid of current passages (D), incorporated in the container wall (B) or the flanges (Cᵢ, C₂), the anodes (A) being coated with a high-resistance layer within a range of 200 to 300 mm, measured from the current passage (D).

7. Container according to Claim 6, characterised in that, when platinized titanium anodes are used in the zone mentioned, the anodes (A) are free from platinization.

8. Container according to one or more of the preceding Claims 1 to 7, characterised in that a current passage (D) is provided at least at one end of the container.

9. Container according to Claim 8, characterised in that the current passage comprises a carrier bolt (Bt), fixed with insulation in the container wall or container flange and preferably consisting of titanium, to whose end pointing towards the interior of the container a clamping bolt (Sp) is fixed in the case of wire anodes, the clamping bolt also consisting preferably of titanium and having, in turn, the anodes (A) fixed to it, whereas rod anodes are fixed directly in the carrier bolt.

10. Container according to one or more of the preceding Claims 1 to 9, characterised in that the anodes (A) are supported in the container (B), in addition, by means of support and/or clamping devices (V) and/or anode spacer elements (V').

11. Container according to Claim 10, characterised in that the support and/or clamping device comprises a carrier arm (T), which is fixed to the container wall and to whose free end a clamping bolt (Sp) is fixed with insulation, which clamping bolt consists preferably of titanium and has, in turn, the anode (A) fixed to it.

12. Container according to Claim 11, characterised in that said end of the carrier arm carries a sleeve (M), a stopper (St), made from insulating material, is inserted into the bore of the sleeve and the stopper is provided with a bore, running in the longitudinal direction of the anode, for receiving the clamping bolt (Sp).

13. Container according to anyone of Claims 9 to 12, characterised in that means (Ms) are provided for securing the anode (A) to the end of the clamping bolts (Sp) nearest the anode.

14. Container according to Claim 10, characterised in that the anode spacer elements (V') comprise a carrier arm (T'), which is fixed to the container wall and whose free end carries an insulating sleeve (I), through whose bore, running in the longitudinal direction of the anode, the anode (A) is passed.

15. Container according to one or more of the preceding Claims 8 to 14, characterised in that several current passages (D) are provided in the longitudinal direction of the anodes (A) for containers, the anode lengths of which exceed 7500 mm.

16. Container according to Claim 15, characterised in that the current passages are situated in the container flanges (Cᵢ, C₂), the anodes are electrically insulated from one another at the support and/or clamping devices (V), and the protective current (Iₖ) is supplied separately to the partial anodes thus formed.

17. Container according to Claim 16, characterised in that the partial anodes are connected electrically in parallel with respect to the source of direct current (G).

18. Container according to one or more of the preceding Claims 1 to 17, characterised in that in a container comprising differing conductivity layers in the contents of the container, the anodes (A) have longitudinal sections (E, F, G) of differing surface conductivity, the electrical surface resistance of any longitudinal section being the higher, the greater the electrical conductivity of the contents of the container (S₁, S₂, S₃), associated with that container section.

19. Container according to Claim 18, characterised in that the container has an internal diameter of larger than 1000 mm and the anodes (A) extend essentially over the entire height of the container or length of the container.

20. Container according to either Claim 18 or 19, characterised in that the longitudinal anode sections (E, F, G) of differing electrical surface conductivity are formed by sectional coating of anodes (A) of otherwise good electrical conductivity, with resistance material and/or insulating material.

21. Container according to either Claim 18 or 19, characterised in that the longitudinal anode sections (E, F, G) of differing electrical surface conductivity are formed by sectional chemical and/or electrochemical treatment of the particular anode sections.

22. Container according to Claim 21, characterised in that the anodes (A) consist essentially of titanium, niobium or tantalum and are provided in sections with a platinum layer (Pt), 2.5 to 10 µm thick.

23. Container according to any one of the preceding Claims 18 to 22, characterised in that, in the case of a filter container, containing an activated charcoal layer (S₃), the longitudinal anode section (F), associated with that layer, possesses a layer (Q) of high electrical surface resistance.

24. Container according to Claim 23, characterised in that the longitudinal anode section (F), associated with the activated charcoal layer (S₃), has a length 100 to 200 mm greater than the layer thickness of the activated charcoal and projects beyond the latter on both sides.

25. Container according to one or more of the preceding Claims 18 to 24, characterised in that, when rod anodes are used, the latter are designed in the shape of piles and are driven into the filter layers (S_{1'} S₂, S₃) from the loading side of the container.

## Revendications

1. Récipient protégé contre la corrosion interne à l'aide d'anodes alimentées par un courant extérieur, caractérisé en ce qu'il existe entre une première distance a, qui correspond à la verticale de l'anode (A) à la paroi (B) du récipient, et une seconde distance b, mesurée entre l'anode (A) et chaque point (P) du récipient qui présente des distances rectilignes égales à deux anodes (A) voisines, la relation: 1,15 a < b < 1,5 a.

2. Récipient selon la revendication 1, caractérisé en ce qu'il est rempli de liquides dont la conductibilité électrolytique est inférieure à 150 pS/cm.

3. Récipient selon la revendication 1, caractérisé en ce qu'il existe entre la première distance a et la seconde distance b la relation 1,15 a < b < 1,3 a, de préférence b = 1,2 a.

4. Récipient selon les revendications 1 et 3, caractérisé en ce qu'il est rempli de liquides dont la conductibilité électrolytique est égale ou supérieure à 150 µS/cm.

5. Récipient selon les revendications 1 à 4, caractérisé en ce que la première distance a est au maximum de 700 mm pour des conductibilités supérieures ou égales à 150 pS/cm, sinon de 400 mm au maximum.

6. Récipient selon la revendication 1, caractérisé en ce que l'amenée du courant aux anodes (A) est effectuée à l'aide de traversées (D) incorporées dans la paroi (B) du récipient ou les emboutissages (C1, C2), les anodes (A) étant recou- vertes d'une couche très résistante dans une zone de 200 à 300 mm, mesurée à partir de la traversée (D).

7. Récipient selon la revendication 6, caractérisé en ce que, lorsqu'on utilise des anodes de titanes platinées dans la zone indiquée, les anodes (A) sont dépourvues de platinage.

8. Récipient selon l'une ou plusieurs des revendications précédentes, caractérisé en ce qu'il comporte une traversée (D) au moins à l'une de ses extrémités.

9. Récipient selon la revendication 8, caractérisé en ce que la traversée comprend un boulon de support (Bt) de préférence en titane, fixé de façon à être isolé dans la paroi du récipient ou dans l'emboutissage du récipient, à l'extrémité dirigée vers l'intérieur du récipient duquel, dans le cas d'anodes en fil métallique, est fixé un boulon de tension (Sp), également, de préférence en titane, sur lequel, quant à lui, les anodes (A) sont placées, tandis que des anodes en forme de barreaux sont fixées directement dans le boulon de support.

10. Récipient selon une ou plusieurs des revendications 1 à 9, caractérisé en ce que les anodes (A) sont maintenues dans le récipient (B) par des dispositifs de retenue et/ou d'haubanage (V) et/ou des éléments d'écartement d'anodes (V').

11. Récipient selon la revendication 10, caractérisé en ce que le dispositif de retenue et/ou d'haubanage comprend un bras de support (T) fixé à la paroi du récipient, à l'extrémité libre duquel est fixé de façon isolé un boulon de tension (Sp) de préférence en titane, sur lequel l'anode (A) est, quant à elle, placée.

12. Récipient selon la revendication 11, caractérisé en ce que ladite extrémité du bras de support comporte un manchon (M), en ce qu'un bouchon (St) en matière isolante est inséré dans l'alésage du manchon, et en ce que le bouchon comporte un alésage dirigé dans la direction longitudinale de l'anode, pour recevoir le boulon de tension (Sp).

13. Récipient selon l'une quelconque des revendications 9 à 12, caractérisé en ce qu'il comporte des moyens (Ms) pour fixer l'anode (A) à l'extrémité du boulon de tension (Sp) situé du côté de l'anode.

14. Récipient selon la revendication 10, caractérisé en ce que les éléments d'écartement d'anode (V') comprennent un bras de support (T') fixé à la paroi du récipient, dont l'extrémité libre comporte une douille isolante (I) par l'alésage dirigé dans la direction longitudinale de l'anode de laquelle passe l'anode (A).

15. Récipient selon une ou plusieurs des revendications 8 à 14, caractérisé en ce que les récipients dont les longueurs d'anode sont supérieures à 7500 mm comportent dans la direction longitudinale des anodes (A) plusieurs traversées (D).

16. Récipientselon la revendication 15, caractérisé en ce que les traversées se trouvent dans les emboutissages (C1, C2) du récipient, en ce que les anodes sont isolées électriquement entre elle sur les dispositifs de retenue et/ou d'haubanage (V), et en ce que le courant de protection (Ik) est amené séparément aux anodes partielles ainsi formées.

17. Récipient selon la revendication 16, caractérisé en ce que les anodes partielles sont montées électriquement en parallèle par rapport à la source de courant continu (G).

18. Récipient selon une ou plusieurs des revendications 1 à 17, caractérisé en ce que, lorsqu'il contient des couches de conductibilité différente, les anodes (A) comportent des sections de longueur (E, F, G) de conductibilité superficielle différente, la résistance superficielle d'une section longitudinale étant d'autant plus élevée que la conductibilité électrique du contenu du récipient qui lui correspond (S1, S2, S3) est élevée.

19. Récipient selon la revendication 18, caractérisé en ce que le récipient présente un diamètre supérieur à 1000 mm et en ce que les anodes (A) s'étendent sensiblement sur toute la hauteur ou sur toute la longueur du récipient.

20. Récipient selon l'une des revendications 18 et 19, caractérisé en ce que les sections de longueur d'anodes (E, F, G) de conductibilité électrique superficielle différente sont formées par application sur des anodes (A) qui, sinon, conduisent bien, d'une couche de matière résistante et/ou de matière isolante par sections.

21. Récipient selon la revendication 18, ou 19, caractérisé en ce que les sections de longueur d'anode (E, F, G) de conductibilité électrique superficielle différente sont formées par traitement chimique et/ou électrochimique, par sections, des sections d'anode respectives.

22. Récipient selon la revendication 21, caractérisé en ce que les anodes (A) sont constituées essentiellement par du titane, du niobium ou du tantale et comportant par sections une couche de platine (Pt) de 2,5 à 10 microns d'épaisseur.

23. Récipient selon l'une des revendications 18 à 22, caractérisé en ce que, dans le cas d'un récipient de filtrage, qui contient une couche de charbon actif (S3), la section de longueur d'anode (F) correspondant à cette couche comporte une couche (Q) de résistance superficielle élevée.

24. Récipient selon la revendication 23, caractérisé en ce que la section de longueur d'anode (F) correspondant à la couche de charbon actif (S3) a une longueur supérieur de 100 à 200 mm à l'épaisseur de couche de charbon actif et dépasse de celle-ci des deux côtés.

25. Récipient selon une ou plusieurs des revendications 18 à 24, caractérisé en ce que, lorsqu'on utilise des anodes en forme de barreaux, elles sont en forme de bâtons et s'enfoncent dans les couches filtrantes (S1, S2, S3) à partir du côté de chargement du récipient.
